# EUROPÄISCHE PATENTSCHRIFT

(11) **EP 0 037 477 B1**
(45) Veröffentlichungstag und Bekanntmachung des Hinweises auf die Patenterteilung: **22.08.1984**
(21) Anmeldenummer: 81101875.3
(22) Anmeldetag: 13.03.1981
(51) Int. Cl.: B41M 5/00

(54) **Durchschreibesysteme und Verfahren zu deren Herstellung, sowie geeignete Offsetdruck- bzw. Buchdruckfarben**
Copying system and method for its manufacture, and offset or printing dyes useful in this system
Système copiant et procédé pour sa préparation, ainsi qu'encre pour impression planographique resp. encre typographique

(30) Priorität: 26.03.1980 DE 3011708; 26.03.1980 DE 3011709; 04.02.1981 DE 3103816
(43) Veröffentlichungstag der Anmeldung: 14.10.1981
(73) Patentinhaber: BAYER AG, 51368 Leverkusen (DE)
(72) Erfinder: Jabs, Gert, Dr., D-5068 Odenthal (DE); Dahm, Manfred, Dr., D-5090 Leverkusen 31 (DE); Haus, Artur, Dr., D-5063 Overath (DE); Nehen, Ulrich, Dr., D-5090 Leverkusen 1 (DE); Rath, Klaus, Dipl.- VW, D-5090 Leverkusen 3 (DE); Weimann, Norbert, Dr., D-5090 Leverkusen 1 (DE)

## Beschreibung

Die Erfindung betrifft
- ein Verfahren zur Herstellung von druckempfindlichen, kohlefreien Durchschreibesystemen, bei welchem auf einer Oberfläche des Papiersubstrates partiell oder vollflächig mit der Technik des Nass- oder Trockenoffsetdruckes oder des Buchdruckes eine Beschichtungskomposition aufgebracht wird, die Farbstoffvorläufer enthaltende Mikrokaspeln enthält;
- die nach diesem Verfahren hergestellten Durchschreibesysteme;
- eine Offsetdruck- bzw. Buchdruckfarbe, die aus Reaktionsharzen, Farbstoffvorläufer enthaltenden Mikrokapseln, Abstandhaltern, sowie weiteren Hilfs- und Zusatzstoffen besteht;
- die Verwendung dieser Offsetdruck- bzw. Buchdruckfarben zur Herstellung druckempfindlicher, kohlefreier Durchschreibesysteme auf Offsetdruck- bzw. Buchdruckmaschinen.

Reaktionsdurchschreibepapiere sind bekannt (vergl. M. Gutcho, Capsule Technology and Microencapsulation, Noyes Data Corporation, 1972, Seiten 242-277; G. Baxter in Microencapsulation, Processes and Applications, herausgegeben von J.E. Vandegaer, Plenum Press, New York, London, Seiten 127-143).

Reaktionsdurchschreibepapiere bestehen vorzugsweise aus zwei oder mehreren lose aufeinandergelegten Papierblättern, wobei das jeweils obere auf der Rückseite eine Geberschicht und das jeweils untere auf der Vorderseite eine Nehmerschicht enthält. Es ist also jeweils eine Geberschicht und eine Nehmerschicht miteinander in Kontakt. Die Geberschicht enthält Mikrokapseln, deren Kernmaterial eine Lösung eines Farbbildners in einem organischen Lösungsmittel ist, und die Nehmerschicht enthält ein Material, das den Farbstoffbildner zum Farbstoff entwickelt. Beim Beschreiben werden die Kapseln unter dem hohen Druck des Schreibgerätes zerstört und das auslaufende Kernmaterial trifft auf die Nehmerschicht, so dass eine Durchschrift entsteht.

Die Nehmerschicht enthält in der Regel Bindemittel und Pigmente, z.B. aktive Absorbentien, wie Kaolin, Attapulgit, Montmorillonit, Bentonit, saure Bleicherde oder Phenolharze. Man kann z.B. auf der Geberschicht säureaktivierbare Farbstoffe und in der Nehmerschicht sauer reagierende Komponenten einsetzen.

Eine Fortentwicklung dieser Reaktionsdurchschreibepapiere sind die «Einkomponenten»-Reaktionsdurchschreibepapiere. In diesen trägt eine Seite eines einzelnen Papierblattes den Farbstoffvorläufer, im allgemeinen in Form von Mikrokapsein und gleichzeitig den Farbentwickler. Wenn nun Druck ausgeübt wird, z.B. durch eine Schreibmaschine oder ein anderes Schreibwerkzeug, wird die den Farbvorläufer enthaltende Kapsel aufgerissen, und der Farbvorläufer reagiert mit dem ihn umgebenden Farbentwickler (vergl. US-PS 2 730 456).

Die Beschichtung des Papiersubstrates zur Herstellung der kohlefreien Durchschreibesysteme geschieht nach dem längst bekannten Stand der Technik im allgemeinen vollflächig mit einer wässrigen Beschichtungskomposition, wie z.B. in den deutschen Offenlegungsschriften 1 934 457 und 1 955 542 beschrieben.

Bei den beschriebenen Verfahren besteht der Nachteil, dass nach dem Auftrag der Beschichtungsmasse das Wasser verdampft, was einen beträchtlichen Aufwand an Energie erfordert. Die Notwendigkeit zu trocknen erfordert weiterhin die Verwendung einer komplexen und kostspieligen Apparatur, um kontinuierlich ein Substrat zu trocknen, das mit einer wässrigen Beschichtungsverbindung beschichtet worden ist. Ein anderes, aber damit zusammenhängendes Problem betrifft die Beseitigung des verschmutzten Wassers, das von der Herstellung und von der Reinigung der wässrigen Beschichtungskomposition herrührt.

Verwendet man bei der Herstellung der Beschichtungen flüchtige organische Lösungsmittel, so muss ebenfalls das überschüssige Lösungsmittel verdampft werden, um die Beschichtung zu trocknen. Auf diese Weise entstehen Lösungsmitteldämpfe, die besondere Gefahren darstellen.

Vollflächige Beschichtungen sind unrationell, weil in den meisten Fällen nur Teile des Durchschreibesystems ausgenutzt werden.

Es sind daher zahlreiche Verfahren bekannt geworden, Beschichtungskompositionen partiell auf ein Papiersubstrat aufzubringen. So können nach dem Stand der Technik wässrige oder lösungsmittelhaltige Beschichtungen mittels Tiefdruck oder Flexodruck partiell auf einen Papierträger aufgebracht werden (siehe z.B. DE-OS 2 541 001, US-Patente 3016308 und 3914 511). Auch bei diesen Verfahren besteht der Nachteil, die Beschichtungen nachträglich trocknen zu müssen. Aus diesen Gründen wurde beispielsweise in den US-Patentschriften 3 016 308, 3 079 351 und 3 684 549, sowie in den deutschen Offenlegungsschriften 2719914 und 2719935 vorgeschlagen, die Mikrokapseln in Wachse aufzunehmen und mit derartigen Heissschmelzsystemen Beschichtungen des Papierträgers vorzunehmen.

Diese vorgeschlagenen Massnahmen vermeiden zwar das Entfernen der Lösungsmittel, die wachsartige Beschichtung verändert aber den Papiercharakter, da relativ grosse Mengen der Wachse aufgebracht werden müssen.

Ausserdem werden die Schmelzsysteme auf Heisscarbondruckmaschinen appliziert, die zwar in einem On-Line-System das Drucken, Beschichten mit Wachsmassen, und Endbearbeitung zusammenzufassen gestattet, jedoch in jedem Fall für jeden Verfahrensschritt eine separate Anlage benötigt.

Verfahren, Mikrokapseln in Beschichtungsmassen auf Offsetdruckmaschinen oder gar Buchdruckmaschinen zu verdrucken, galten bei diesem Stand der Technik als nicht durchführbar, da allgemein angenommen wurde, dass sowohl bei der Herstellung der Druckfarbe als auch in den Verreiberwalzen der Druckmaschinen und während des Druckvorganges die Scher- und Druckkräfte die Mikrokapseln weitgehend zerstören würden. Dieser Erfindung liegt die Erkenntnis zugrunde, dass in Druckfarben eingearbeitete Mikrokapseln auf Offset- und Buchdruckmaschinen auf einen Papierträger weitgehend unbeschädigt aufgetragen werden können.

Gegenstand der Erfindung ist demnach ein Verfahren zur Herstellung von druckempfindlichen, kohlefreien Durchschreibesystemen, das dadurch gekennzeichnet ist, dass auf einer Oberfläche des Papiersubstrats partiell oder vollflächig mit der Technik des Nass- oder Trockenoffsetdruckes oder des Buchdruckes eine nicht wässrige, in wesentlichen lösungsmittelfreie Beschichtungskompositionen auf Basis Reaktionsharz aufgebracht wird, die Farbstoffvorläufer enthaltende Mikrokapseln enthält.

Gegenstand der Erfindung sind ferner die nach dem erfindungsgemässen Verfahren hergestellten Durchschreibesysteme.

Dieser Erfindung liegt ferner die Erkenntnis zugrunde, dass eine Beschichtungskomposition aus Reaktionsharzen, Farbstoffvorläufer enthaltende Mikrokapseln und Abstandshaltern, sowie gegebenenfalls weiteren Hilfs- und Zusatzstoffen mit Offsetdruckmaschinen oder Buchdruckmaschinen auf eine Papierbahn aufgebracht werden können.

Gegenstand der Erfindung ist demnach auch eine Offsetdruck- bzw. Buchdruckfarbe, die aus Reaktionsharzen (bevorzugt 90-20 Gew.-% der Farbe), Farbstoffvorläufer enthaltende Mikrokapseln (bevorzugt 10-40 Gew.-% der Farbe), Abstandshaltern (bevorzugt 2-20 Gew.-% der Farbe), sowie weiteren Hilfs- und Zusatzstoffen (bis zu 50 Gew.-% der Farbe) besteht.

Gegenstand der Erfindung ist ferner die Verwendung dieser Druckfarben zur Herstellung druckempfindlicher, kohlefreier Durchschreibesysteme auf Offsetdruck- bzw. Buchdruckmaschinen.

Die zur Durchführung des erfindungsgemässen Verfahrens einzusetzenden Mikrokapseln und Verfahren zu deren Herstellung sind in grosser Zahl bekannt. So können die seit langem bekannten Mikrokapseln verwendet werden, die durch Koazervierung oder Komplexkoazervierung aus Gelatine und Gummi arabicum, sowie Gelatine und anderen anorganischen und organischen Polyanionen hergestellt werden können. Verschiedene derartige Verfahren sind unter anderem in M. Gutcho, Capsule Technology and Microencapsulation, Noyes Data Corporation 1972, bekanntgeworden.

Insbesondere werden beim erfindungsgemässen Verfahren Mikrokapseln verwendet, deren Wände aus Polymeren, Polykondensations- und Polyadditionsprodukten bestehen.

Die nachfolgende Übersicht ist G. Baxter, Microencapsulation, Processes and Applications, herausgegeben von J.E. Vandegaer, entnommen und zeigt eine Zusammenstellung der nach dem Stand der Technik bekannt gewordenen Kapselwandpolymeren.

Es können für das erfindungsgemässe Verfahren auch Mikrokapseln mit Wänden aus speziellen Polyacrylaten, wie z.B. in DE-OS 2 237 545 und DE-OS 2 119 933 beschrieben, verwendet werden.

Ferner können Phenol- oder Harnstoff-Formaldehydkondensate als Wandmaterial eingesetzt werden, gegebenenfalls auch in Kombination mit den vorgenannten Kapselwandpolymeren.

Bevorzugt werden beim erfindungsgemässen Verfahren Mikrokapseln verwendet, deren Hüllen aus Polyadditionsprodukten aus Poly-Isocyanaten und Polyaminen bestehen.

Zur Herstellung derartiger Mikrokaspeln einzusetzende Isocyanate sind Diisocyanate, wie Xylylen-1 ,4-diisocyanat, Xyiyien-1,3-diisocyanat, Trimethylen-diisocyanat, Hexamethylen-diisocyanat-Propylen-1,2-diisocyanat, Butylen-1,2-diisocyanat, Ethyliden-diisocyanat, Cyclo-hexyl-1,2-diisocyanat, Cyclohexyl-1,4-diisocyanat, Polyisocyanatvorpolymerisate, z.B. Anlagerungsprodukt von Hexamethylendiisocyanat und Hexantriol, Anlagerungsprodukt von 2,4-Toluylendiisocyanat mit Brenzkatechin, Anlagerungsprodukt von Toluylendiisocyanat mit Hexantriol, Anlagerungsprodukt von Toluylendiisocyanat mit Trimethylolpropan, Anlagerungsprodukt von Xylylendiisocyanat mit Trimethylolpropan oder geeignete Polyisocyanate, die den vorstehend angegebenen Verbindungen analog sind.

Weitere modifizierte aliphatische Isocyanate sind solche auf Basis von Hexamethylen-1,6-diisocyanat, m-Xylylendiisocyanat, 4,4'-Diisocyanato-dicyclohexyl-methan bzw. Isophorondiisocyanat, die pro Molekül mindestens zwei funktionelle Isocyanatgruppen besitzen.

Weitere geeignete Verbindungen sind Polyisocyanate auf Grundlage von Derivaten des Hexamethylen-1,6-diisocyanats mit Biuretstruktur, deren Herstellung aus den DE-AS 11 01 394 und 15 43 178, sowie aus den DE-OS 15 68 017 und 19 31 055 hervorgeht.

Die verwendbaren Polyisocyanate können vor dem Einsatz zur Mikroverkapselung zusätzlich modifiziert werden durch Umsetzung mit di- und trifunktionellen Kettenverlängerern, z.B. Wasser, mit mehrfunktionellen Alkoholen wie Ethandiol, Glycerin oder Trimethylolpropan bzw. Carbonsäuren wie Bernsteinsäure, Adipinsäure, Sebacinsäure in Anteilen von 0,01 bis 0,5 Mol pro Isocyanat-Aquivalent.

Anstelle der Isocyanatgruppen können als reaktive Gruppen auch Carbodiimid-, Uretdion-, Uretonimin-, Uretidindiondiimin-, 4-Imino-oxazoli- dinon-(2)-, β-Alkylen-propiolacton- bzw. Cyclobutandion- (1,3) -gruppen vorhanden sein.

So sind beispielsweise einsetzbar Polyisocyanato-polyuretonimine, wie sie durch Carbodiimidisierung von Biuretgruppen enthaltendem Hexamethylen-1 ,6-diisocyanat mit Phosphor-organischen Katalysatoren entstehen, durch weitere Umsetzung primär gebildeter Carbodiimidgruppen mit Isocyanatgruppen zu Uretonimingruppen. Weiterhin können diese Isocyanate in Mischung miteinander und anderen aliphatischen und aromatischen Isocyanaten verwendet werden.

Je nach Reaktionsbedingungen kann das resultierende modifizierte Polyisocyanat erhebliche Anteile an Oxadiazintrion, Triisocyanurat bzw. sym. Triazindionimin als Strukturelement enthalten. Auch solche Produkte eignen sich als Hüllenbildner.

Besonders geeignet sind Diisocyanate der Formel

Zur Umsetzung mit den genannten Isocyanaten geeignete Diamine sind aliphatische primäre oder sekundäre Di- und Polyamine, wie z.B.:
Ethylendiamin- (1,2), Bis- (3-aminopropyl)-amin, Hydrazin, Hydrazin-ethanol-(2), Bis-(2-methylaminoethyl) -methylamin, 1,4-Diaminocyclohexan, 3-Amino-1-methyl-aminopropan, N-Hydroxy-ethylethylendiamin, N-Methyl-bis-(3-aminopropyl)-amin, 1,4-Diamino-n-butan, 1,6-Diamino-n-hexan, Ethylen-(1,2)-diamin-N-Ethyl-sulfonsäure (als Alkalisalz), N-Aminoethylethylendiamin-(1,2) (Diethylentriamin), Bis-(N,N'-aminoethyl)-ethylendiamin-(1,2) (Triethylentetramin). Hydrazin und seine Salze werden im vorliegenden Zusammenhang ebenfalls als Diamine angesprochen.

Beispiele für die Farbbildner sind Triphenylmethanverbindungen, Diphenylmethanverbindungen, Xanthenverbindungen, Thiazinverbindungen, Spiropyranverbindungen oder dergleichen.

Beispiele für die vorstehend aufgeführten Gruppen sind die folgenden:
Beispiele für eine Triphenylmethanverbindung sind 3,3-Bis-(p-dimethylaminophenyl)-6-di- methylaminophthalid (nämlich Kristallviolettlacton, nachstehend als C.V.L. bezeichnet) und 3,3-Bis- (p-dimethylaminophenyl)- phthalid (nämlich Malachitgrünlacton).

Beispiele für eine Diphenylmethanverbindung sind 4,4'-bisdimethylaminobenzhydrylbenzylether, N-Halogenphenylleucolamin, N-ß-Naphthylleucolamin, N-2,4,5-Trichlorphenylleucol- amin, N-2,4-Dichlorphenylleucolamin oder dergl.

Beispiele für eine Xanthenverbindung sind Rhodamin-ß-anilinolactam, Rhodamin-ß(p-ni- troanilin)-lactam, Rhodamin-ß-(p-chloranilin)-lactam, 7-Dimethyl-amin-2-methoxyfluoran, 7-Diethylamin-3-methoxyfluoran, 7-Diethylamin-3-methylfluoran, 7-Diethylamin-3-chlorfluoran, 7-Diethylamin-3-chlor-2-methylfluoran, 7-Diethylamin-2,4-Dimethylfluoran, 7-Diethylamin-2,3-dimethylfluoran, 7-Diethylamin-(3- acetylmethylamin)-fluoran, 7-Diethyl-amin-3-methylfluoran, 3,7-Diethylaminfluoran, 7-Dieth- ylamino-3-(dibenzylamin)-fluoran, 7-Diethylamin-3(methylbenzylamin)-fluoran, 7-Diethylamin-3-(chlorethylmethylamino)-fluoran, 7-Di- ehtylamin-3-(dichlorethyl-amin)-fluoran, 7-Diethylamin-3(diethylamin) -fluoran oder dergl.

Beispiele für eine Thiazinverbindung sind N-Benzoylleucomethylenblau, o-Chlorbenzylleucomethylenblau, p-Nitrolbenzoylleucomethylenblau oder dergl.

Beispiele für eine Spiroverbindung sind 3-Methyl-2,2'-spirobis-(benzo(f)-chromen) oder dergl.

Lösungsmittel, die diese Farbbildner lösen, sind z.B. chloriertes Diphenyl, chloriertes Paraffin, Baumwollsamenöl, Erdnussöl, Silikonöl, Phtalatester, Phosphatester, Sulfonatester, Monochlorbenzol, ferner teilhydrierte Terphenyle, alkylierte Diphenyle, alkylierte Naphthaline, Arylether, Arylalkylether, höher alkyliertes Benzol und andere, die allein oder kombiniert eingesetzt werden können.

Häufig werden den Lösungsmitteln Verdünnungsmittel zugesetzt, wie z.B. Kerosin, n-Paraffine, Isoparaffine.

Zur Herstellung der Mikrokapseln nach dem Polyadditionsverfahren werden zunächst die Farbgeber und das Isocyanat in den genannten Lösungsmitteln gelöst und diese organische Phase in der kontinuierlichen wässrigen Phase, die Schutzkolloid und gegebenenfalls Emulgatoren enthalten kann, emulgiert. Zur Emulsion gibt man eine wässrige Polyaminlösung in stöchiometrischer Menge zum Polyisocyanat in der organischen Phase.

Zur Emulgierung und Stabilisierung der gebildeten Emulsion werden der wässrigen Phase Schutzkolloide und Emulgierhilfsmittel zugesetzt. Beispiele für solche, als Schutzkolloide wirkende Produkte sind Carboxymethylcellulose, Gelatine und Polyvinylalkohol.

Beispiele für Emulgatoren sind oxethyliertes 3-Benzylhydroxybiphenyl, Umsetzungsprodukte von Nonylphenol mit unterschiedlichen Mengen Ethylenoxid und Sorbitanfettsäureester.

Die Mikrokapseln können kontinuierlich oder diskontinuierlich hergestellt werden. Man verwendet im allgemeinen Dispergiergeräte, die ein Schergefälle erzeugen. Beispiele hierfür sind Blatt-, Korb-, Schnellrührer, Kolloidmühlen, Homogenisatoren, Ultraschalldispergatoren, Düsen, Stahldüsen, Supratonmaschinen. Die Stärke der Turbulenz beim Vermischen ist in erster Linie bestimmend für den Durchmesser der erhaltenen Mikrokapseln. Kapseln in der Grösse von 1 bis 2000 µm können hergestellt werden. Bevorzugt sind Kapseln mit Durchmessern von 2 bis 20 j.1m. Die Kapseln agglomerieren nicht und haben eine enge Teilchengrössenverteilung. Das Gewichtsverhältnis von Kernmaterial zu Hüllenmaterial ist 50-90zu 50-10.

Die Mikrokapseln werden zur Applikation auf dem Papierträger nach dem erfindungsgemässen Verfahren in geeignete harzartige Bindemittel aufgenommen und zu einer für den Nass- oder Trokkenoffsetdruck bzw. für den Buchdruck geeigneten Druckfarbe formuliert.

Hierzu kann beispielsweise so vorgegangen werden, dass die wässrigen Mikrokapseldispersionen in das Bindemittel eingerührt werden, und das Wasser anschliessend im Vakuum abgezogen wird. Derartige Verfahren sind ebenfalls zur Einarbeitung von Pigmenten in Druckfarben als sogenanntes Flush-Verfahren bekannt geworden.

Ein anderes Verfahren besteht beispielsweise darin, dass man die wässrigen Kapseldispersionen durch Sprühtrocknung in agglomeratfreie Kapselpulver überführt und anschliessend nach bekannten Verfahren in die Druckfarben einarbeitet.

Die Sprühtrocknung von Mikrokapseln gehört bereits zum bekannten Stand der Technik. Andere bekannte Trocknungstechniken können ebenfalls zur Herstellung der Kapselpulver eingesetzt werden.

Die Mikrokapselpulver werden nach den erfindungsgemässen Verfahren in Bindemittel eingearbeitet, die nach bekanntem Stand der Technik zur Herstellung einer im Nass- oder Trockenoffsetdruck bzw. Buchdruck verarbeitbaren Druckfarbe verwendet werden.

Offsetdruckfarben und Buchdruckfarben sind bekannt, sie enthalten als Basis ein Reaktionsharz, also ein organisches Harz, das durch eine chemische Reaktion (z.B. mit Luftsauerstoff oder Peroxid, oder UV-Strahlung oder Elektronenstrahlung) gehärtet werden kann.

Als Bindemittel für Buch- und Offsetdruckfarben verwendet man in erster Linie Kombinationen verschieden viskoser Standöle mit lufttrocknenden Alkydharzen, Hartharzen oder Harzfirnissen. Letztere werden durch Lösen von natürlichen oder synthetischen Harzen in Mineralöl hergestellt.

Weitere geeignete Ausgangsmaterialien für die Herstellung von Bindemitteln werden u.a. in den «Lackrohstofftabellen» von E. Karsten 6. Auflage 1976, Curt R. Vincentz Verlag Hannover und in «Printing and Litho Inks» von Herbert Jay Wolfe, 6. Auflage 1967 McNair Donald Company, New York City, beschrieben.

Die an das Druckfarben-Bindemittel gestellten Anforderungen sind für das erfindungsgemässe Verfahren folgende:
1. Ausreichende Verträglichkeit mit den üblichen Standölen und Mineralölen möglichst schon bei Raumtemperatur, sowie weitgehende Kombinierbarkeit mit anderen Bindemitteln, Hartharzen oder Harz-ÖI-Verkochungen.
2. Gutes Benetzungsvermögen für die Mikrokapseln, um den Anreibeprozess zu vereinfachen.
3. Hohe Aufnahmefähigkeit für die Mikrokapseln zur Erzielung farbstarker Durchschriften.
4. Kurze Trocknungszeiten.
5. Hohe Glanzgebung.
6. Voll ausreichende Haft- und Scheuerfestigkeit auf Papier, Kunststoff- und Metallfolien.
7. Gutes rheologisches Verhalten, das zusammen mit dem der Mikrokapseln den einwandfreien Transport der Druckfarbe innerhalb der Maschine gewährleistet und auch auf schnellaufenden Druckmaschinen kein Spritzen oder Rupfen der Druckfarbe verursacht.

Diese kurze Aufzählung lässt bereits erkennen, dass ein Bindemittel allein kaum alle gewünschten Eigenschaften in sich vereinigen kann, und man in der Regel mit Bindemittel-Kombinationen arbeitet.

Beispielsweise können Vinylgruppen-haltige Monomere oder auch Acrylate und Methacrylate den möglicherweise verwendeten Bindemitteln zugefügt werden, insbesondere auch strahlenhärtende Harze.

Buch- und Offsetdruckfarben enthalten ausserdem-in kleinen Mengen-verschiedene Hilfsmittel, z.B. Sikkative und Hautverhütungsmittel, sowie Drucköle und Druckpasten (vergl. W. Wacenski in «Der Polygraph» Heft 12, 1980, S. 1016-1021).

Sikkative (= Trocknungsbeschleuniger) sind Öl- und benzinlösliche Metallverbindungen vorwiegend von Kobalt, Blei und Mangan mit organischen Säuren wie Fett-, Harz- oder Naphthensäure.

Je nach Gehalt der Druckfarbe an trocknenden Bestandteilen (Ölen, Alkydharzen, Desmalkyd-Typen) kann man geringe Sikkativ-Mengen (um 2%) einsetzen, um die Trocknungszeit der Druckfarbe zu verkürzen. Zu grosse Mengen können ein zu hartes Auftrocknen der Druckfarbe bewirken (es treten besonders beim Aufeinanderdruck mehrerer Farben zahlreiche Schwierigkeiten auf) oder sogar die Trocknung verzögern.

Hautverhütungsmittel sollen das Eintrocknen der Buch- und Offsetdruckfarben in der Dose oder das Antrocknen auf den Walzen der Druckmaschine - evtl. bei vorübergehendem Maschinenstillstand - unterbinden. Hautverhütungsmittel sind flüchtiger (oximischer) oder nichtflüchtiger (phenolischer) Natur. Sie sind in ihrer Wirkung den Sikkativen entgegengesetzt. Auch sie werden der Druckfarbe in nur geringen Mengen (1 - 5%) zugesetzt. Druckhilfsmittel wie Drucköle oder Druckpasten gestatten es, die kapselhaltige Beschichtungskomposition den herrschenden Verarbeitungsbedingungen weiter anzupassen.

Drucköl, eine Mischung aus Spindelöl (Mineral-Öl) und Leinöl, setzt die Konsistenz der Komposition herab und verbessert deren Wegschlagen. Druckpasten machen die Farbe «kürzer»; diese Pasten werden gewöhnlich durch Schmelzen von Wachsen, Vaseline oder Wollfett in Mineralölen erhalten. Sie haben keine trocknenden Eigenschaften und sind von Trockenpasten (Sikkativen) streng zu unterscheiden.

Zur Verhinderung der Agglomeration der Mikrokapseln können der Druckfarbe Dispergierhilfsmittel, vorzugsweise aus der Gruppe der kationischen Tenside zugesetzt werden.

Um Zerstörungen der Mikrokapseln beim Anreiben der Druckfarbe und beim Druckvorgang selbst zu verhindern, werden in einer bevorzugten Ausführungsform sogenannte Abstandhalter in Mengen von 10-30 Gew.-%, bezogen auf die Menge an Mikrokapseln, der Druckfarbe zugesetzt. Diese Abstandhalter werden nach bekanntem Stand der Technik auch bei der Herstellung der üblichen kohlefreien Durchschreibepapiere verwendet. Sie können beispielsweise aus Cellulosefaserpartikeln oder Stärkekörnern, deren Durchmesser in der Regel das 1,5-2-fache der Mikrokapseldurchmesser beträgt, bestehen.

Als weitere Zusatzmittel können beispielsweise Pigmente und Hilfsmittel, die die Opazität der Beschichtung günstig beeinflussen, zugesetzt werden.

Die Menge an Mikrokapseln, die in die Bindeformulierung eingearbeitet wird, richtet sich nach den Anforderungen, die an die fertige Druckfarbe gestellt werden muss. Die Menge an Kapseln wird nach dem erfindungsgemässen Verfahren so hoch eingestellt, wie es unter Berücksichtigung der Rheologie und «Zügigkeit» der fertigen Druckfarbe vertretbar ist, um andererseits mit einem möglichst geringen Beschichtungsgewicht eine optimale Menge an Mikrokapseln aufzubringen.

Zur Formulierung der Druckfarbe kann beispielsweise die Bindemittelformulierung vorgelegt und die Trockenkapseln und sonstige Additive mittels Planetenmischer eingebracht werden.

Die so hergestellte Bindeformulierung wird anschliessend auf dem Dreiwalzenstuhl in mehreren Passagen angerieben.

Es ist ebenfalls, wie bereits ausgeführt, ein zur Herstellung von Druckfarben längst bekanntes Verfahren, wässrige Kapsel-Dispersionen in die Bindemittelformulierung einzurühren und anschliessend das Wasser im Vakuum zu verdampfen (Flush-Verfahren).

Die so hergestellte Binderformulierung kann auf handelsüblichen Offsetdruckmaschinen im Nass- oder Trockenoffsetverfahren verdruckt werden.

Der Nassoffsetdruck - oder häufiger auch nur als Offsetdruck bezeichnet - ist das klassische Flachdruckverfahren, bei dem druckende und nicht-druckende Flächen sich auf nahezu einer Ebene befinden. Das Drucken wird ermöglicht durch das gegenseitige Abstossen von Fett und Wasser. Die druckenden Stellen sind so präpariert, dass sie Wasser abstossen und dadurch die oleophile Druckfarbe annehmen, während die nicht-druckenden Stellen hydrophil eingestellt sind und Druckfarbe abstossen.

Offsetmaschinen besitzen daher Farb- und Feucht-Walzensysteme, die die auf einem Plattenzylinder befindliche Druckplatte benetzen und das Druckbild über einen Gummizylinder auf die Papierbahn absetzen.

Beim «Trockenoffset» bedient man sich der gleichen Druckmaschine, arbeitet jedoch ohne Feuchtwerk. Dieses Druckverfahren wird daher auch häufiger als «indirekter Buchdruck» bezeichnet.

In der Arbeitsweise unterscheidet man noch zwischen Bogen- und Rollenoffset. Während beim Bogenoffset beschnittene Bogen bedruckt werden, wird im Rollenoffset auf eine Papierbahn gedruckt, die von Rollen abgewickelt wird.

Der Offsetdruck gehört daher zum längst bekannten Stand der Technik, und geeignete Druckmaschinen, mit denen das erfindungsgemässe-Verfahren ausgeübt werden kann, sind daher handelsüblich.

Vorzugsweise erfolgt das Verdrucken in einer Rollenoffsetdruckmaschine mit mehreren Druckwerken hintereinander. Derartige Druckmaschinen sind für den Mehrfarbenoffsetdruck bereits handelsüblich.

Es ist ein besonderer Vorteil des erfindungsgemässen Verfahrens, dass mit derartigen Mehrfarbenoffsetdruckmaschinen in einem Arbeitsgang gedruckt und das erfindungsgemässe Durchschreibepapier hergestellt werden kann.

Die Bindeformulierung kann auch auf handelsüblichen Buchdruckmaschinen verdruckt werden.

Der Buchdruck gehört daher zum längst bekannten Stand der Technik, und geeignete Druckmaschinen, mit denen das erfindungsgemässe Verfahren ausgeübt werden kann, sind daher handelsüblich.

Es ist möglich, zur besseren und rascheren Trocknung der so gefertigten Papiere zusätzliche Vorrichtungen in die Druckmaschinen zu integrieren, beispielsweise Warmluftgebläse, die die Beschichtungen rasch abtrocknen oder bei Verwendung strahlenhärtbarer Bindemittel eine entsprechende Strahlenquelle anzubringen.

Ein besonderer Vorteil des erfindungsgemässen Verfahrens besteht ferner darin, dass an den Papierträger keinerlei besondere Anforderungen gestellt werden. Als Papierträger können beispielsweise handelsübliche CF-Papiere verwendet werden, deren Vorderseite bereits mit einem Farbentwickler beschichtet sind, und die auf der Rückseite mit den erfindungsgemässen Druckfarben bedruckt werden können.

Es können jedoch auch normale, unbeschichtete Papiere verwendet und die Entwicklerkomposition ebenfalls in der Druckmaschine aufgebracht werden.

In einer besonderen Ausführungsform der vorliegenden Erfindung können in die mikrokapselhaltigen Druckfarben die farbentwickelnden Substanzen gleich miteingearbeitet werden.

Durch Aufdrucken von Druckfarben, die gleichzeitig Farbstoffvorläufer enthaltende Mikrokapseln und Farbentwickler enthalten, auf die Oberseite der Papierträgerbahn können sogenannte Einkomponenten-Reaktionspapiere hergestellt werden.

Farbentwickelnde Substanzen sind bekannt. Es sind in der Regel saure Tone, wie Montmorillonite, Bentonite und Smectite oder Phenolverbindungen.

Weitere Erläuterungen können den nachfolgenden Beispielen entnommen werden.

### Beispiel 1

Es wurde eine Offsetdruckfarbe wie folgt hergestellt:
In 440 g Drucklack (Brillantglanzüberdrucklack 10 754 der Druckfarbenfabrik Gebr. Schmidt GmbH, Frankfurt) wurden 200 g Mikrokapselpulver eingerührt. Das Mikrokapselpulver war weitgehend agglomeratfrei und bestand aus Kapseln der mittleren Korngrösse von 5 pm. Die Kapseln waren ferner dadurch gekennzeichnet, dass die Wände aus einem Polyadditionsprodukt aus dem Oxadiazintrion von Hexamethylendiisocyanat und Diethylentriamin bestanden. Der Inhalt der Kapseln war eine 2,7%ige Lösung von Kristallviolettlacton in Diisopropylnaphtalin. Das Kern/ Wand-Verhältnis der Kapseln betrug 85:15.

Nach Einrühren der Mikrokapseln in den Drucklack wurden 55 g Cellulosekleinfasern einer mittleren Grössenfraktion von 50 pm zugegeben. Ferner wurden 85 g Drucköl (Drucköl Spezial der Druckfarbenfabrik Gebr. Schmidt GmbH, Frankfurt) zugefügt.

Die Mischung wurde 5mal über einen Dreiwalzenstuhl angerieben. Die derartig formulierte Beschichtungskomposition wurde als Trockenoffsetdruck mit einer Offsetdruckmaschine (Heidelberger Offsetdruckmaschinenfabrik, Format 64 x 46) auf ein Papier mit einem Flächengewicht von 40g/m² aufgetragen.

Das Auftragsgewicht der Beschichtung betrug 4,2 g/m². Das Papier wurde dann mit der bedruckten Seite auf ein handelsübliches CF-Papier, das mit farbentwickelnden Substanzen beschichtet war, aufgelegt. Bei Anwendung eines normalen Schreibdrucker konnten gut lesbare Kopien auf dem CF- Blatt erhalten werden.

In einem Test wurden ferner auf eine Kombination des bedruckten CB-Papiers und einem CF-Papier weitere 7 Rohpapiere aufgelegt, und mit einer Schreibmaschine bei konstanter Anschlagstärke mit dem Buchstaben klein «w» ein Quadrat der Fläche 4 x 4 cm so eng wie möglich beschriftet.

Die auf dem CF-Papier erscheinende 8. Durchschrift wurde mit einem Remissionsmessgerät (Elrephomat der Fa. Zeiss) auf den Verlust an Reflexion gegenüber nichtbeschriftetem Papier untersucht und der entsprechende Wert ermittelt.

Der Remissionswert ist definiert durch wobei
I = gemessener Remissionswert
1₀ = Remisssionswert des unbeschrifteten Papiers.

Es wurde ein Remissionswert gemessen von 17,9%.

### Beispiel 2

Es wurde, wie in Beispiel 1 beschrieben, verfahren, mit dem Unterschied, dass auf das Papier ein Beschichtungsgewicht von 9 g/m² aufgetragen wird.

Bei der Remissionsmessung der 8. Durchschrift nach der in Beispiel 1 beschriebenen Methode wurde ein Remissionswert von 33% gemessen.

### Beispiel 3

Es wurde eine 30%ige wässrige Mikrokapseldispersion hergestellt, deren Mikrokapselwände aus einem Polyadditionsprodukt aus dem Oxadiazintrion von Hexamethylendiisocyanat und einem Polyamin bestanden. Der Kapselinhalt war eine Lösung von 2,7% Kristallviolettlacton und 0,9 % Benzoylleukomethylenblau in Di-Isopropyl-Diphenyl. Das Kern/Wandverhältnis der Mikrokapseln betrug 83:17.

Die 30%ige Kapseldispersion wurde durch Sprühtrocknung in ein weitgehend agglomeratfreies Kapselpulver überführt. Der mittlere Kapseldurchmesser wurde zu 7,3 pm bestimmt.

In einem Planetenmischer wurden 300 Gewichtsteile urethanmodifiziertes Alkydharz (Desmalkyd L 181 der Fa. Bayer AG) vorgelegt und 125 Gewichtsteile des gefertigten Mikrokapselpulvers untergerührt. 75 Gewichtsteile Leinöl-Standöl wurden zugefügt.

Die so angerührte Mischung wurde dreimal über einen Dreiwalzenstuhl angerieben und die so angeteigte Farbe in einer Vakuumkammer entlüftet. Die so gefertigte, 25 Gew.-% Mikrokapseln enthaltende Druckfarbe wurde mit einer Rollenoffsetmaschine mit Dahlgren-Feuchtwerk (Hersteller: Müller Martini) im Nassoffsetverfahren auf die Rückseite eines handelsüblichen CF-Papiers (Giroset - der Fa. Feldmühle) ein Quadrat der Seitenlänge 5 cm aufgedruckt.

Das Auftragsgewicht der Beschichtung betrug 5,5 g/m² und nach Trocknung wurde ein spotbeschichtetes kohlefreies Durchschreibepapier erhalten.

Bei der Beschriftung mehrerer übereinandergelegter, so hergestellter Papiere liess sich innerhalb der aufgedruckten Quadrate eine gut lesbare Durchschrift erzeugen.

Das nachfolgende Beispiel beschreibt die Herstellung der erfindungsgemässen Druckfarbe nach dem in der Druckfarbenindustrie bekannten, sogenannten Flush-Verfahren.

### Beispiel 4

In einem Vakuumkneter wurden 300 Gewichtsteile urethanmodifiziertes Alkydharz (Desmalkyd L 181 der Fa. Bayer AG), sowie 75 Gewichtsteile Leinöl-Standöl vorgelegt. Unter ständigem Rühren wurden 125 Gewichtsteile einer 30%igen Mikrokapseldispersion, entsprechend Beispiel 3 hergestellt, langsam hinzugegeben. Der Vakuumkneter wurde unter weiterem ständigem Rühren evakuiert und auf eine Temperatur von etwa 60 °C erwärmt, bis alles Wasser verdampft war.

Man erhielt eine 25% Mikrokapseln enthaltende Druckfarbe, die mit einer Bogen-Offsetdruckmaschine (Heidelberger Offsetdruckmaschinenfabrik) auf die Vorderseite eines handelsüblichen CF-Papieres (Giroset CF der Fa. Feldmühle) in Form eines Quadrates der Seitenlänge 5 cm verdruckt wurde. Das Beschichtungsgewicht betrug 5 g/m² und nach dem beschriebenen Verfahren wurde ein spotbeschichtetes Einkomponentenreaktionspapier hergestellt, das beim Übereinanderlegen innerhalb des quadratförmigen Aufdrucks gute Durchschreibergebnisse lieferte.

### Beispiel 5

Es wurde eine 30%ige wässrige Mikrokapseldispersion hergestellt, deren Mikrokapselwände aus einem Polyadditionsprodukt aus dem Oxadiazintrion von Hexamethylendiisocyanat und einem Polyamin bestanden. Der Kapselinhalt war eine Lösung von 2,7% Kristallviolettlacton und 0,9% Benzoylleukomethylenblau in Di-Isopropyl-Diphenyl. Das Kern/Wand-Verhältnis der Mikrokapseln betrug 83:17.

Die 30%ige Kapseldispersion wurde durch Sprühtrocknung in ein weitgehend agglomeratfreies Kapselpulver überführt, deren mittlerer Kapseldurchmesser zu 7,3 gm bestimmt wurde.

In einem Planetenmischer wurden 30 Gew.-Teile urethan-modifiziertes Alkydharz (Desmalkyd (^{R}) L 181 der Bayer AG) vorgelegt und 125 Gew.-Teile des gefertigten Mikrokapselpulvers untergerührt. 75 Gew.-Teile Leinöl-Standöl wurden zugefügt.

Die so angerührte Mischung wurde dreimal über einen Dreiwalzenstuhl angerieben und die so angeteigte Farbe in einer Vakuumkammer entlüftet. Die so gefertigte 25 Gew.-% Mikrokapseln enthaltende Druckfarbe wurde mit einer Buchdruckmaschine (Hersteller: Heidelberger Maschinenfabrik) im Buchdruckverfahren auf die Rückseite eines handelsüblichen CF-Papiers (Giroset-CF der Fa. Feldmühle) der Grossbuchstabe W in 10 cm Grösse aufgedruckt.

Das Auftragsgewicht der Beschichtung betrug 5,5 g/m² und nach Trocknung wurde ein spotbeschichtetes, kohlefreies Durchschreibepapier erhalten.

Bei der Beschriftung mehrerer übereinandergelegter, so hergestellter Papiere liess sich innerhalb des aufgedruckten Buchstabens eine gut lesbare Durchschrift erzeugen.

### Beispiel 6

Es wurde eine Buchdruckfarbe wie folgt hergestellt:
In 275 g Drucklack (Brillantglanzüberdrucklack 10 754 der Druckfarbenfabrik Gebr. Schmidt GmbH, Frankfurt/M.) wurden 200 g Mikrokapselpulver eingerührt. Das Mikrokapselpulver war weitgehend agglomeratfrei und bestand aus Kapseln der mittleren Korngrösse von 5 pm. Die Kapseln waren ferner dadurch gekennzeichnet, dass die Wände aus einem Polyadditionsprodukt aus dem Oxadiazintrion von Hexamethylendiisocyanat und Diethylentriamin bestanden. Der Inhalt der Kapseln war eine 2,7%ige Lösung von Kristallviolettlacton in Diisopropylnaphtalin. Das Kern/Wand-Verhältnis der Kapseln betrug 85:15.

Die Mischung wurde 5mal über einen Dreiwalzenstuhl angerieben. Die derartig formulierte Beschichtungskomposition wurde als Buchdruck mit einer Buchdruckmaschine (Heidelberger Maschinenfabrik) auf ein Papier mit einem Flächengewicht von 40 g/m² aufgetragen.

Das Auftragsgewicht der Beschichtung betrug 5,5 g/m². Das Papier wurde dann mit der bedruckten Seite auf ein handelsübliches CF-Papier, das mit farbentwickelnden Substanzen beschichtet war, aufgelegt. Bei Anwendung eines normalen Schreibdruckes konnten gut lesbare Durchschriften erzielt werden.

## Patentansprüche

1. Verfahren zur Herstellung druckempfindlicher, kohlefreier Übertragungssysteme, dadurch gekennzeichnet, dass auf mindestens eine Oberfläche eines Papiersubstrats partiell oder vollflächig mit der Technik des Nass- oder Trockenoffsetdruckes oder des Buchdruckes eine nicht wässrige, im wesentlichen lösungsmittelfreie Beschichtung auf Basis Reaktionsharz aufgebracht wird, die Farbstoffvorläufer enthaltende Mikrokapseln enthält.

2. Druckempfindliche, kohlefreie Durchschreibesysteme, hergestellt nach Anspruch 1.

3. Offsetdruck- bzw. Buchdruckfarbe, bestehend aus
1.) Reaktionsharzen,
2.) Farbstoffvorläufern enthaltenden Mikrokapseln,
3.) Abstandhaltern mit einer Korngrösse des 1,5- bis 5fachen des Mikrokapseldurchmessers,
4.) Hilfs- und Zusatzstoffen.

4. Verwendung der Offsetdruck- bzw. Buchdruckfarben nach Anspruch 3 zur Herstellung druckempfindlicher, kohlefreier Durchschreibesysteme auf Offset- bzw. Buchdruckmaschinen.

## Revendications

1. Procédé de production de systèmes de transfert sans carbone, sensibles à la pression, caractérisé en ce qu'on applique sur au moins une face d'un substrat de papier, partiellement ou sur toute la surface, d'après la technique de l'impression offset par voie humide ou par voie sèche ou de l'imprimerie, un revêtement non aqueux, principalement sans solvant, à base de résine réactive, qui contient des microcapsules renferment des précurseurs de colorants.

2. Systèmes autocopiants sans carbone, sensibles à la pression, réalisés selon la revendication

3. Encre d'impression offset ou d'imprimerie, constituée par
1.) des résines réactives,
2.) des microcapsules contenant des précurseurs de colorants,
3.) des corps d'espacement en grains de diamètre compris entre 1,5 et 5 fois celui des microcapsules,
4.) des adjuvants et des additifs.

4. Utilisation des encres d'impression offset et d'imprimerie selon la revendication 3 pour la production de systèmes autocopiants sans carbone, sensibles à la pression, sur des machines d'impression offset ou d'imprimerie.

## Claims

1. Process for the production of pressure-sensitive, carbonless transfer systems, characterised in that a non-aqueous, substantially solvent-free coating based on reaction resin and containing microcapsules containing dye precursors is applied to part or all of at least one surface of a paper substrate by the technique of wet or dry offset printing or letterpress printing.

2. Pressure-sensitive, carbonless copying systems, produced according to Claim 1.

3. Offset or letterpress printing ink, consisting of
1.) reaction resins,
2.) microcapsules containing dye precursors,
3.) spacers having a particle size 1.5 to 5 times the diameter of the microcapsule,
4.) auxiliaries and additives.

4. Use of the offset and letterpress printing inks according to Claim 3 for the production of pressure-sensitive, carbonless copying systems on offset and letterpress printing machines.
